# EUROPÄISCHE PATENTSCHRIFT

(11) **EP 0 699 781 B1**
(45) Veröffentlichungstag und Bekanntmachung des Hinweises auf die Patenterteilung: **27.05.1998**
(21) Anmeldenummer: 95112519.4
(22) Anmeldetag: 09.08.1995
(51) Int. Cl.: C25D 5/08, C25D 7/04

(54) **Galvanisches Verfahren zum galvanischen oder chemischen Behandeln, insbesondere zum kontinuierlichen Aufbringen metallischer Schichten auf einen Körper**
Electrolytic process for treating, particularly continuously plating a substrate
Procédé électrolytique de traitement en particulier de revêtement en continu d'un substrat

(30) Priorität: 29.08.1994 DE 4430652
(43) Veröffentlichungstag der Anmeldung: 06.03.1996
(73) Patentinhaber: Metallglanz Gesellschaft für Entgratung und Oberflächentechnik mbH, D-75417 Mühlacker (DE)
(72) Erfinder: von Hofmann, Timm, D-75417 Mühlacker (DE)
(74) Vertreter: Puschmann, Heinz H.

(56) Entgegenhaltungen:
- GB-A- 2 147 009

## Beschreibung

Die Erfindung betrifft ein galvanisches Verfahren zum galvanischen oder chemischen Behandeln, insbesondere zum kontinuierlichen Aufbringen metallischer Schichten auf einen Körper nach dem Oberbegriff des Patentanspruches 1, sowie eine Vorrichtung zur Durchführung des Verfahrens.

Aus der Theorie ist es bekannt, daß beim elektrolytischen Stofftransport die Abscheidungsrate mit ansteigenden Stromdichten proportional zunimmt. In der Praxis jedoch entsteht an der Kathode bei ansteigenden Stromdichten eine Diffusionsschicht, da der Materietransport zwischen Anode und Kathode langsamer ist als die Niederschlagsgeschwindigkeit der Ionen in unmittelbarer Nähe der Kathode. Je größer also die angelegte Stromdichte gewählt wird, desto größer ist die Diffusionsschicht um die Kathode und desto langsamer und unvollständiger ist die Abscheidungsrate der Ionen auf die Kathode. Ab einer bestimmten Reaktionsgeschwindigkeit kann das Nachliefern von Metallionen an die Phasengrenze zwischen den Bereichen Materietransport und Ladungsdurchtritt das Konsumieren an der Kathode nicht mehr ausgleichen. Die Stromdichte-Abscheidungsrate-Kurve weist daher einen asymptotischen Grenzwert auf, der, wie erwähnt, durch die elektrisch isolierende Diffusionsschicht bei ungenügendem Nachschub von Materie entsteht. Abhilfe kann durch Elektrolytbewegung geschaffen werden. Wie Versuche gezeigt haben, nimmt mit zunehmender Intensität der Elektrolytbewegung die Diffusionsschichtdicke ab.
Andererseits werden metallische Niederschläge rauh und pulverig, wenn Stromdichten gewählt werden, die sich den theoretisch möglichen Grenzstromdichten nähern. Zur Gewinnung einwandfreier Überzugsqualitäten sind daher Stromdichten zu wählen, die weit unter der möglichen Grenzstromdichte liegen und in der Regel ca. nur ein Drittel der Grenzstromdichte betragen.

Insbesondere bei der Zinkabscheidung führt eine erhöhte Stromdichte bedingt durch die vorhandene Diffusionsschicht und dem damit verbundenen schlechten Materieaustausch zu unbrauchbaren Zinkniederschlägen am zu beschichtenden Körper. Sollte zusätzlich zu den Zinkionen im Elektrolyt eine Zinkanode Verwendung finden, um den prozentualen Anteil der Metallionen für die Dauer der Galvanisierung konstant zu halten, treten an der Zinkanode Passivitätserscheinungen auf, da die anodische Stromdichte aufgrund des Auflösungsprozeßes an der Anode ansteigt.
Eine beidseitige Anordnung von Metallanoden zur Kathode hilft ebenfalls nicht weiter, da dann exzentrische Niederschläge produziert werden.

Aus der DE 34 39 750 A1 ist ein Verfahren bekannt, bei dem zur Erhöhung der Abscheidegeschwindigkeit von galvanisch aufzubringenden Beschichtungsmaterialien die Elektrolytlösung in Gegenrichtung zur Bewegungsrichtung des zu beschichtenden Körpers bewegt wird, wobei die sich aus den beiden Differenzgeschwindigkeiten ergebende Gesamtgeschwindigkeit an der Oberfläche des zu beschichtenden Körpers im Bereich der turbulenten Strömung liegt.

Auf diese Weise wird zwar durch eine turbulente Strömung die Diffusionsschichtdicke reduziert, jedoch gelingt damit der Abbau der Diffusionschicht nicht ausreichend. Dies zeigt sich z. B. bereits daran, daß dort für die anzulegende Stromdichte eine Obergrenze von 80 bis 90 A/dm² nicht überschritten werden darf. Am zu beschichtenden Körper ist daher dort weiterhin eine Diffusionsschicht von 10 bis 15 µm vorhanden.

Aufgabe der Erfindung ist es, hier Abhilfe zu schaffen durch ein verbessertes galvanisches Verfahren, sowie durch eine Vorrichtung zur Durchführung des Verfahrens, um zu ermöglichen, sowohl die Diffusionsschicht zwischen Elektrolyt und zu beschichtendem Körper annähernd vollständig aufzulösen, als auch den asymptotischen Grenzwert der Abscheidungsrate-Kurve nach oben zu verschieben, um damit die Beschichtungszeit erheblich zu reduzieren und die Qualität der Metallbeschichtung zu verbessern.

Diese Aufgabe ist für das Verfahren durch die kennzeichnenden Merkmale des Patentanspruches 1 sowie für die Vorrichtung durch die kennzeichnenden Merkmale des Patentanspruches 2 gelöst.

Weitere Merkmale der Erfindung ergeben sich aus den Unteransprüchen.

Das erfindungsgemäße Verfahren ermöglicht durch ein annähernd vollständiges Auflösen der Diffusionsschicht die Abscheidungsrate zu erhöhen bei gleichzeitiger Verbesserung der Überzugsqualität im gewählten Arbeitsbereich der Stromdichte-Abscheidungsrate-Kurve.

Infolge der erfindungsgemäßen Ausbildung des als unlösliche Anode wirkenden Düsenkörpers sowie der Drallneigung der Düsen für den Austritt des Elektrolyten wird der zu behandelnde Körper unabhängig von der Größe seines Durchmessers und seiner Oberflächenbeschaffenheit von allen Seiten gleichmäßig angeströmt. Durch das stufenweise partielle Verändern der Strömung längs des Körpers wird nicht nur ein Druckgefälle des eingespritzten Elektrolytes in Bezug auf die beaufschlagte Länge des Körpers beseitigt, sondern darüberhinaus vom Galvanisierungsprozeß her gesehen ein auf den Körper pulsierend wirkender elektrischer Stromfluß erzielt. Die Blenden wirken nämlich als Drosselstellen, an denen die Strömungsgeschwindigkeit zunimmt, was sich in Bezug auf den Materietransport als Stromerhöhung auswirkt. Sowohl das gerichtete, mit hoher Geschwindigkeit erfolgende allseitige Anströmen des Körpers, als auch das partielle Verändern der Strömungsgeschwindigkeit bewirken, daß die Diffusionsschicht längs der genannten Körperoberfläche annähernd vollständig zerstört wird, so daß ein ungestörter Materietransport zur Kathode gewährleistet ist.
Über die Strömungswirkung der Blenden erfolgt ferner eine selbsttätige Zentrierung des zu behandelnden Körpers im Düsenkörper, so daß ein gleichmäßiger geometrischer Abstand des Körpers zur Innenmantelwandung des Düsenkörpers gewährleistet ist. Gleichmäßige Schichtdicken werden dadurch erzielt und Kurzschlüsse vermieden. Darüberhinaus wird sichergestellt, daß der am Körper aufgebrachte Metallüberzug mechanisch nicht beschädigt wird.

Während die zum Stand der Technik zählenden Verfahren zur Galvanisierung, beispielsweise beim galvanischen Verzinken, an der Oberfläche eines zu beschichtenden Körpers eine maximale Stromdichte von 80 bis 90 A/dm² aufweisen, erlaubt das erfindungsgemäße Verfahren, z.B. ebenfalls beim galvanischen Verzinken eine Stromdichte von 10 bis 400 A/dm². Die Abscheidungsrate liegt daher, gemessen gegenüber dem Stand der Technik, um ca. das 3,5-fache höher.

Die aus nichtmetallischen, elektrisch nicht leitendem Material, wie Kunststoff oder Keramik bestehenden Blenden in Form von Ringscheiben ermöglichen durch Wahl des gegenseitigen Abstandes und des Innendurchmessers unter Berücksichtigung der Durchmesser der Austrittsöffnungen der Bohrungen, sowie ihrer Anzahl - Mengendurchsatz des Elektrolyten - sowie deren Stärke die Pulsbreite und Pulsfrequenz des auf den zu galvanisierenden Körpers wirkenden elektrischen Stromflußes optimal zu bestimmen. Bei der Verwendung von elektrisch leitendem Material der Blenden entstehen andere elektrische Felder im Elektrolyt und damit auch andere Beschichtungsarten. Bei alternierend angeordneten Blendmaterialien gilt ähnliches. Auf diese Weise gelingt es, wie Versuche gezeigt haben, Metallegierungen, sowie vorbestimmbare Gefügestrukturen galvanisch abzuscheiden, wie dies bisher nicht möglich war.

Je nach gewünschter Fertigungszeit sowie Qualität der Metallschicht oder deren Schichtdicke können beliebig viele erfindungsgemäße Vorrichtungen hintereinander liegend in Reihe geschaltet angeordnet werden.

Zwar ist aus der DE 33 17 970 A1 ein Verfahren bekannt geworden, eine Leiterplatte mittels eines aus zwei, einander gegenüberliegenden Düsen austretenden Elektrolyten galvanisch örtlich zu beschichten; vgl. dort Seite 7, Zeilen 11 bis 13.
Zwecks flächiger Beschichtung wird die Leiterplatte ähnlich wie bei einer Schwallötung an den Düsen vorbeigeführt, wozu das Elektrolyt aus einer Wanne den Düsen zugeführt und aus diesen ausgebracht wird. Die Düsen dienen also allein der gezielten partiellen Beschichtung der Leiterplatten und nicht der Erhöhung der Austrittsgeschwindigkeit des Elektrolytes, so daß das Problem der Auflösung einer Diffusionsschicht durch eine sich aus Geschwindigkeitsvektoren addierende Endgeschwindigkeit des Elektrolyten zur Erzeugung einer turbulenten Strömung, dort nicht angesprochen und daher auch nicht gegeben ist.

Die Erfindung ist nachfolgend an Hand eines in der Zeichnung dargestellten Ausführungsbeispieles beschrieben.
Im einzelnen zeigen:
- Fig. 1: eine Anordnung zum Galvanisieren mit einer Vorrichtung gemäß der Erfindung,
- Fig. 2: einen Längsschnitt durch ein Ausführungsbeispiel einer Vorrichtung zur Durchführung des Verfahrens nach der Erfindung, mit einem eine zentrale Durchgangsbohrung und in den dazu orthogonalen Bereichsebenen eine Mehrzahl von Düsenbohrungen aufweisenden Düsenkörper, der einen zu beschichtenden Körper umfaßt und mit einem der Zuführung von Elektrolyt dienenden Hohlkörper,
- Fig. 3: eine Frontansicht der Vorrichtung nach Figur 2 und
- Fig. 4: eine Einzelheit aus Figur 2 in vergrößerter Darstellung.

Wie Figur 1 zeigt, befindet sich in einer Prozesswanne 10 ein Arbeitsbehälter 12 zur Aufnahme von noch zu beschreibenden Vorrichtungen 14 zum Galvanisieren oder chemischen Behandeln, nach dem Ausführungsbeispiel zum kontinuierlichen Aufbringen einer Metallschicht auf einen durch den Arbeitsbehälter 12 und die Vorrichtungen 14 kontinuierlich geführten - hier stabförmig ausgebildeten - Körper 15.

Über eine Pumpe 16 wird ein in der Prozeßwanne 10 befindliches Elektrolyt 18 über eine Pumpleitung 19 und jeweils eine die Form eines Rohrstutzens aufweisende Zuführung 20 der einzelnen Vorrichtung 14 zugeführt. Das austretende Elektrolyt fließt in Richtung der Pfeile 17 in die Prozeßwanne 10 zurück. Die Strömungsgeschwindigkeit des Elektrolyts kann über die Pumpe beinflußt werden.

Eine der Vorrichtungen 14 ist in Figur 2 vergrößert dargestellt. Wie dort gezeigt, durchströmt das über die Zuführung 20 eingeleitete Elektrolyt 18 die Vorrichtung 14 und gelangt dabei über einen Hohlkörper 30 in noch zu beschreibender Weise in einen Düsenkörper 34 und von dort, wie die einzelnen Pfeile zeigen, wieder in den Arbeitsbehälter 12 und von dort in die Prozeßwanne 10 zurück.

Die insgesamt mit der Bezugsziffer 14 bezeichnete Vorrichtung zur kontinuierlichen Galvanisierung von Drähten, Rohraußenflächen oder ähnlichen Körpern 15 umfaßt, wie die Figuren 2 und 3 zeigen, den vom Elektrolyt 18 durchfluteten, einen Druckbehälter bildenden Hohlkörper 30 mit zwei Stirnseiten 31 und 32 und den als Hohlkörper ausgebildeten Düsenkörper 34, der koaxial zum Hohlkörper 30 angeordnet ist. Düsenkörper 34 und Hohlkörper 30 haben eine gemeinsame zentrische Durchgangsöffnung 35. Der Düsenkörper 34 ist allseitig mit einer unlöslichen Metallschicht 38 eines Metalles aus der Platingruppe beschichtet. Diese Metallschicht 38 überdeckt auch die Stirnseiten 31 und 32 sowie die innere Mantelfläche des Hohlkörpers 30, und hat eine Dicke von 2 bis 20 µ. Wie die Figur 2 zeigt, ist der Übersichtlichkeit halber nur die Durchgangsbohrung 35 mit der Metallschicht 38 gekennzeichnet. Auf diese Weise ist sichergestellt, daß die wirksamen Flächen des Düsenkörpers 34 keine Metallionen an das Elektrolyt 18 abgeben.

Mit der Mantelfläche des Hohlkörpers 30 ist die Zuführung 20 verbunden, die als tangential einmündender - vgl. Figur 3 - Rohrstutzen 24 ausgebildet ist, der über eine Überwurfmutter 23 mit einem Flansch 22 der Pumpleitung 19 verbunden ist. Zwischen dem Flansch 22 und dem Rohrstutzen 24 ist eine O-Ring-Dichtung 25 angeordnet. Die Pumpenleitung 19 ist daher lösbar aber dichtend mit dem Rohrstutzen 24 verbunden.

Der Düsenkörper 34 weist über seinen gesamten Umfang verteilt eine Mehrzahl von in gleichen Abständen in Bezug auf die Längsachse 16 senkrecht dazu verlaufenden Querschnittsbereichen 11 verteilt angeordnete Bohrungen 44 auf, die jeweils in gleichen Winkeln α schräg zur und entgegen der Durchlaufrichtung sowie um einen Drallwinkel β geneigt - vgl. Figur 3 und 4 - des mittig durch den Düsenkörper 34 geführten, zu beschichtenden Körpers 15 verlaufen. An der Austrittsseite 25 des Düsenkörpers 34 ist ein elektrisch nicht leitender Führungsring 26 angeordnet.

Wie Figur 3 zeigt, ist die Symmetrieachse 41 des Rohrstutzens 20 parallel und exzentrisch um einen Abstand a zur Querachse 40 der Vorrichtung 14 versetzt. Dies hat zur Folge, daß das in den Hohlkörper 30 eingepumpte Elektrolyt 18 in seinem Strömungsverhalten möglichst ungestört in den Hohlkörper 30 eintritt und um den Düsenkörper 34 strömt. Die Einflußöffnungen der Bohrungen 44 liegen jeweils auf Flanken 46 der Außenmantelfläche des Düsenkörpers 34, die jeweils Teil von gleichmäßig hintereinander liegenden, im Querschnitt V-förmigen Einschnürungen 47 sind. Das eingepumpte Elektrolyt 18 strömt in diese Einschnürungen 47 und von dort ohne Druckverlust in die Bohrungen 44 ein sowie über die als Lavaldüsen wirkenden Austrittsöffnungen 37 in den Raum der Durchgangsöffnung 35. In die Durchgangsöffnung 35 des Düsenkörpers 34 sind - zu den Querschnittsbereichen 11 in Längsrichtung versetzt - die Längsachse 16 senkrecht schneidende Ebenen A bis E, Blenden 36 eingefügt, die jeweils eine Durchlaßöffnung 37 aufweisen.

In Figur 4 ist eine der aus elektrisch nicht leitendem Material bestehenden Blenden 36 dargestellt. Für bestimmte Anwendungsfälle können diese Blenden 36 auch aus einem elektrisch leitenden Werkstoff bestehen, oder alternierend angeordnet aus elektrisch leitendem und nicht leitendem Material sein.
Die Durchflußöffnung 37 der Blenden 36 sind, bezogen auf die Durchflußrichtung des Elektrolytes, die entgegengesetzt zur Durchlaufrichtung des zu beschichtenden Körpers 15 gerichtet ist, in ihrem jeweiligen Querschnitt zwecks Verhinderung eines Druckgefälles im Düsenkörper 34 stufenweise vergrößert. Die kleinste Durchflußöffnung 37 befindet sich also in der Ebene E, während die größte Durchflußöffnung 37 sich in der Ebene A befindet.
Wie Figur 4 weiter zeigt, weisen die Blenden 36 mehrere drallerzeugende, zur Durchlaßöffnung 37 tangential ausgerichtete Einschnitte 39 auf.

Die Wirkungsweise der beschriebenen Vorrichtung ist wie folgt:
Der zu beschichtende Körper 15 ist an einer nicht dargestellten Stromquelle - beispielsweise über stromführende Kontaktrollen - an ihrem Minuspol angeschlossen, während der Düsenkörper 34 über Stromschienen 13 mit dem Pluspol der nicht dargestellten Stromquelle verbunden ist. Die Stromdichte wird über an sich bekannte Schaltungselemente entsprechend dem durchzuführenden Verfahren auf 10 bis 400 A/dm² eingeregelt.

Die dem zu beschichtenden Körper 15 aufgeprägte Eigengeschwindigkeit wirkt in der Durchlaufrichtung. Das zwischen dem Hohlkörper 30 und dem Düsenkörper 34 unter Druck stehende Elektrolyt 18 tritt durch die Bohrungen 44 des Düsenkörpers 34 hindurch.
Das über die Pumpe 16 bewegte Elektrolyt 18 wird beim Durchfließen der Bohrungen 44, da diese als Lavaldüsen wirken, beschleunigt und in einem Winkel α schräg zur und entgegen der Durchlaufrichtung des zu beschichtenden Körpers 15 sowie unter dem Drallwinkel β eingespritzt. Durch die gleichmäßige Anordnung der Bohrungen 44 im Düsenkörper 34 ist ein gleichmäßiges Auftreffen des Elektrolytes 18 auf die gesamte Oberfläche des zu beschichtenden, sich entgegen der Strömungsrichtung bewegenden Körpers 15 gewährleistet.
Hierbei addieren sich die entgegengesetzt gerichteten Bewegungsvektoren des Körpers 15 und des eingespritzten Elektrolytes 18 und bewirken unter der Strahlwirkung der Bohrungen 44 an der Oberfläche des zu beschichtenden Körpers 15 eine über die gesamte Oberfläche wirkende turbulente Umströmung. Diese turbulente Umströmung zerstört die bei der Galvanisierung entstehende Diffusionsschicht praktisch vollständig.
Durch die zwischen den jeweiligen Bereichsebenen 11 der Bohrungen 44 angeordneten Blenden 36 mit ihren gestuften Durchlaßöffnungen 37 wird der Druck des Elektrolytes 18 im Düsenkörper 34 über dessen gesamte Länge konstant gehalten. Gleichzeitig wirken diese Blenden als örtlich begrenzte Stromschnellen für das Elektrolyt 18, so daß vom Galvanisierungsprozeß her gesehen, ein auf den Körper 15 pulsierend wirkender Stromfluß erzeugt wird.

Durch diese Maßnahmen können Stromdichten zwischen Elektrolyt 18 und Oberfläche des zu beschichtenden Körpers 15, am Beispiel einer galvanischen Verzinkung, von 10 bis 400 A/dm² gewählt werden. Auf diese Weise kann der galvanische Beschichtungsvorgang beschleunigt im Vergleich zu den bisher bekannten Verfahren und können wesentlich dickere Schichten pro Zeiteinheit aufgetragen werden als dies bislang möglich war.

Der Führungsring 26 hat die Aufgabe, einen Kurzschluß zwischen Körper 15 und Düsenkörper 34 zu verhindern, der dann zustande kommen würde, wenn der Körper 15 aufgrund der Relativbewegungen zwischen Körper 15 und Elektrolyt 18 und den dadurch hervorgerufenen Schwingungen den Düsenkörper 34 berühren würde.

Selbstverständlich ist es je nach Qualitätsanforderung, verwendeter Werkstoff oder Legierungsart möglich, mehr oder weniger Bereichsebenen 11 zu verwenden, als in diesem Ausführungsbeispiel beschrieben.

## Patentansprüche

1. Galvanisches Verfahren zum galvanischen oder chemischen Behandeln, insbesondere zum kontinuierlichen Aufbringen metallischer Schichten auf einen Körper, der entgegen der Strömungsrichtung eines einen Hohlkörper durchströmenden, mit Metallionen versetzten Elektrolytes geführt ist, der an den Minuspol einer Stromquelle angeschlossen ist, um als Kathode zu wirken, während der Hohlkörper mit dem Pluspol der Stromquelle verbunden ist, um als Anode zu wirken, wobei die über eine Pumpe beeinflußbare Strömungsgeschwindigkeit des Elektrolytes und die Bewegungsgeschwindigkeit des zu beschichtenden Körpers derart gewählt sind, daß an der Oberfläche des zu beschichtenden Körpers eine turbulente Strömung entsteht, **gekennzeichnet durch** ein allseits auf den Umfang des Körpers (15) gerichtetes Einspritzen des Elektrolytes (18) unter Winkeln (α,β) schräg zum und entgegen der Durchlaufrichtung des Körpers (15), durch stufenweises partielles Verändern der Strömungsgeschwindigkeit des eingespritzten Elektrolytes (18) in Bezug auf den Körper (15) zwecks vollständiger Auflösung der Diffusionsschicht auf der gesamten Oberfläche des zu beschichtenden Körpers (15), und durch ein Einregeln des Stromes der Stromquelle derart, daß auf der Oberfläche des Körpers (15) eine Sromdichte von 10 bis 400 A/dm² herrscht.

2. Vorrichtung zur Durchführung des Verfahrens nach Anspruch 1, **dadurch gekennzeichnet**, daß zur Behandlung des Körpers (15) ein als Düsenkörper wirkender Hohlkörper (34) vorgesehen ist, der zentrisch in einem von Elektrolyt (18) durchfluteten Hohlkörper (30) angeordnet ist, daß der Düsenkörper (34) eine Mehrzahl von radialen, als Düsen wirkende Bohrungen (44) aufweist, die in mehreren im Abstand voneinander liegenden Querschnittsbereichen (11) angeordnet sind, und sowohl zur Längsachse (16) des Düsenkörpers (34) als auch zum jeweiligen Querschnittsbereich (11) um Winkel (α) und (β) geneigt sind, und daß dem Düsenkörper (34) in seiner Durchgangsöffnung (35) angeordnete, den zu behandelnden Körper (15) umfassende, in Ebenen (A,B,C,D und E) zwischen den Austrittsöffnungen der Bohrungen (44) liegende Blenden (36) zugeordnet sind, deren Durchflußöffnungen (37) in ihrem Querschnitt entgegengesetzt zur Durchlaufrichtung (5) des Körpers (15) zwecks Verhinderung eines Druckgefälles im Düsenkörper (34) stufenweise vergrößert sind.

3. Vorrichtung nach Anspruch 2, **dadurch gekennzeichnet**, daß der Düsenkörper (34) allseitig und die innere Mantelfläche des Hohlkörpers (30) mit den Stirnseiten (31, 32) mit einer unlöslichen Metallschicht (38) eines Metalles aus der Platingruppe überzogen ist, dessen Schichtdicke 2 bis 20 µm beträgt.

4. Vorrichtung nach Anspruch 2, **dadurch gekennzeichnet**, daß die Blenden (36) aus elektrisch nicht leitendem Werkstoff bestehen.

5. Vorrichtung nach Anspruch 2, **dadurch gekennzeichnet**, daß die Blenden (36) aus einem elektrisch leitenden Werkstoff bestehen.

6. Vorrichtung nach Anspruch 2, **dadurch gekennzeichnet**, daß die Blenden (36) aus elektrisch leitendem und nicht elektrisch leitendem Material bestehen und alternierend angeordnet sind.

7. Vorrichtung nach Anspruch 2, **dadurch gekennzeichnet**, daß die Blenden (36) drallerzeugende, zur Durchflußöffnung (37) tangential ausgerichtete Einschnitte (39) aufweisen.

8. Vorrichtung nach Anspruch 2, **dadurch gekennzeichnet**, daß an einer Austrittsöffnung (25) des Düsenkörpers (34), durch den der zu beschichtende Körper (15) den Düsenkörper (34) verläßt, ein Führungsring (26) aus einem elektrisch nicht leitfähigem Material angeordnet ist.

9. Vorrichtung nach Anspruch 2, **dadurch gekennzeichnet**, daß ein der Zuführung von Elektrolyt dienender Rohrstutzen (24) mit seiner Längsachse (41) um den Abstand (a) zu der Querachse (40) der Vorrichtung (14) axial versetzt ist.

10. Vorrichtung nach Anspruch 2, **dadurch gekennzeichnet**, daß der den Düsenkörper (34) umfassende Hohlkörper (30) in einem, von dem Elektrolyt (18) durchfluteten Arbeitsbehälter (12) angeordnet ist.

11. Vorrichtung nach den Ansprüchen 2 bis 10, **dadurch gekennzeichnet**, daß beliebig viele Hohlkörper (30) nach den Ansprüchen 2. bis 8. hintereinander in Reihe geschaltet in dem Arbeitsbehälter (12) angeordnet sind.

12. Vorrichtung nach den Ansprüchen 2 bis 11, **gekennzeichnet durch** dessen Verwendung zur galvanischen und chemischen Behandlung metallischer und nichtmetallischer Oberflächen.

## Claims

1. Galvanic process for galvanic or chemical treatment, particularly for the continuous application of metallic coatings to a body conveyed in the direction opposite to the flow of an electrolyte which is passing through a hollow body and which has an addition of metal ions and which is connected to the negative pole of a current source in order to act as a cathode, while the hollow body is connected with the positive pole of the current source, in order to act as an anode, the flow speed of the electrolyte, which said speed can be influenced by a pump, and the speed of motion of the body to be coated being selected to ensure that a turbulent flow occurs on the surface of the said body to be coated, characterised by the operation of spraying the electrolyte (18) onto the periphery of the body (15) from all sides at angles (α , β) oblique to and in opposition to the direction in which the body (15) passes and by stepwise partial alteration of the flow speed of the sprayed electrolyte (18) in relation to the body (15), for the purpose of completely dissolving the diffusion coating on the entire surface of the body (15) to be coated, and by the regulation of the current of the source in such a way that a current density of 10 to 400 A/dm² prevails on the surface of the body (15).

2. Apparatus for the performance of the process according to Claim 1, characterised by the fact that for the treatment of the body (15) a hollow body (34) is provided which acts as a nozzle body and which is positioned centrally in a hollow body (30) through which electrolyte (18) flows, the nozzle body (34) having a number of radial borings (44) acting as nozzles and positioned in a number of cross section zones (11) which are spaced apart and which are inclined both with respect to the longitudinal axis (16) of the nozzle body and with respect to the relevant cross section zone (11) by angles (α) and (β), the nozzle body (34) being provided with screens (36) which are situated in the through-flow passage (35) and which surround the body (15) to be treated and which are situated in planes (A,B,C,D and E) between the outlet apertures of the borings (44) and of which the through-flow passages (37) increase stepwise in cross section in the direction opposite to the through flow (5) of the body (15) in order to prevent a pressure gradient from occurring in the nozzle body (34).

3. Apparatus according to Claim 2, characterised by the fact that the nozzle body (34) is coated on all sides and that the inner lateral surface of the hollow body (30) is coated on the end surfaces (31,32) with an insoluble metallic layer (38) of a metal of the platinum group and of which the layer thickness amounts to between 2 and 20 µm.

4. Apparatus according to Claim 2, characterised by the fact that the screens (36) consist of an electrically non-conductive material.

5. Apparatus according to Claim 2, characterised by the fact that the screens (36) consist of an electrically conductive material.

6. Apparatus according to Claim 2, characterised by the fact that the screens (36) consist of an electrically conductive and electrically non-conductive material arranged in alternation.

7. Apparatus according to Claim 2, characterised by the fact that the screens (36) have incisions (39) which generate twist and which are positioned tangentially to the through-flow passage (37).

8. Apparatus according to Claim 2, characterised by the fact that a guide ring (26) of an electrically non-conductive material is provided at an outlet aperture (25) of the nozzle body (34) through which the body (15) to be coated leaves the nozzle body (34).

9. Apparatus according to Claim 2, characterised by the fact that a pipe connection (24) for feeding in the electrolyte is axially offset through the longitudinal axis (41) by a distance (a) in relation to the transverse axis (40) of the apparatus (14).

10. Apparatus according to Claim 2, characterised by the fact that the hollow body (30) surrounding the nozzle body (34) is positioned in a working container (12) through which the electrolyte (18) flows.

11. Apparatus according to Claims 2 to 10, characterised by the fact that any desired number of hollow bodies (30) according to Claims 2 to 8 are connected in succession to one another in the working container (12).

12. Apparatus according to Claims 2 to 11, characterised by use for the galvanic and chemical treatment of metallic and non-metallic surfaces.

## Revendications

1. Procédé galvanique pour le traitement galvanique ou chimique, en particulier pour l'application continue de couches métalliques sur un corps qui est guidé dans le sens contraire au sens d'écoulement d'un électrolyte chargé d'ions métalliques, traversant un corps creux, qui est raccordé au pôle moins d'une source de courant, pour servir de cathode, tandis que le corps creux est relié au pôle plus de la source de courant, pour servir d'anode, la vitesse d'écoulement de l'électrolyte, influençable au moyen d'une pompe et la vitesse de déplacement d'un corps à recouvrir étant choisies de manière qu'à la surface du corps à recouvrir il se forme un écoulement turbulent, caractérisé par une injection de l'électrolyte (18), dirigée de tous côtés vers le pourtour du corps (15), sous des angles (α, β), obliquement par rapport au corps (15) et dans le sens contraire au sens de passage du corps (15), par une variation partielle progressive de la vitesse d'écoulement de l'électrolyte (18) injecté, par rapport au corps (15), en vue d'une dissolution complète de la couche de diffusion sur la totalité de la surface du corps (15) à recouvrir, et par un réglage du courant de la source de courant de manière que sur la surface du corps (15) règne une densité de courant de 10 à 400 A/dm².

2. Dispositif pour la mise en oeuvre du procédé selon la revendication 1, caractérisé en ce que pour le traitement du corps (15) il est prévu un corps creux (34), servant de corps à buses, qui est placé au centre dans un corps creux (30), traversé par l'électrolyte (18), en ce que le corps à buses (34) comporte une pluralité de percages (44) radiaux , servant de buses, qui sont disposés dans plusieurs zones de section transversale (11), espacées les unes des autres et qui sont inclinés aussi bien par rapport à l'axe longitudinal (16) du corps à buses (34) que par rapport à la zone de section transversale (11) respective, d'angles (α et β), et en ce qu'au corps à buses (34) sont associés des diaphragmes(36), disposés dans son ouverture de passage (35), entourant le corps (15) à traiter, situés dans des plans (A, B, C, D, et E) entre les ouvertures de sortie des perçages (44), dont les ouvertures de passage (37) sont agrandies progressivement dans leur section transversale, dans le sens contraire au sens de passage (5) du corps (15), pour empêcher une chute de pression dans le corps à buses (34).

3. Dispositif selon la revendication 2, caractérisé en ce que le corps à buses (34), de tous côtés, et la surface d'enveloppe intérieure du corps creux (30) avec les côtés frontaux (31, 32) sont recouverts d'une couche métallique (38) insoluble d'un métal du groupe platine, dont l'épaisseur est comprise entre 2 et 20 µm.

4. Dispositif selon la revendication 2, caractérisé en ce que les diaphragmes (36) sont en matériau électriquement non conducteur.

5. Dispositif selon la revendication 2, caractérisé en ce que les diaphragmes (36) sont en matériau électriquement conducteur.

6. Dispositif selon la revendication 2, caractérisé en ce que les diaphragmes (36) sont en matériau électriquement conducteur et en matériau électriquement non conducteur et sont disposés en alternance .

7. Dispositif selon la revendication 2 caractérisé en ce que les diaphragmes (36) présentent des encoches (39) produisant une torsion, orientées tangentiellement à l'ouverture de passage (37).

8. Dispositif selon la revendication 2, caractérisé en ce qu'une bague de guidage (26), faite d'un matériau électriquement non conducteur, est disposée sur une ouverture de sortie (25) du corps à buses (34), à travers laquelle le corps (15) à recouvrir sort du corps à buses (34).

9. Dispositif selon la revendication 2, caractérisé en ce qu'une tubulure (24), servant à l'arrivée d'électrolyte, est décalée axialement avec son axe longitudinal (41), de la distance (a), par rapport à l'axe transversal (40) du dispositif (14).

10. Dispositif selon la revendication 2, caractérisé en ce que le corps creux (30) entourant le corps à buses (34), est disposé dans un réservoir de travail (12), traversé par l'électrolyte (18).

11. Dispositif selon les revendications 2 à 10, caractérisé en ce qu'un nombre quelconque de corps creux (30) selon les revendications 2 à 8, sont disposés en série les uns derrière les autres dans le réservoir de travail (12).

12. Dispositif selon les revendications 2 à 11, caractérisé par son utilisation pour le traitement galvanique et chimique de surfaces métalliques et non métalliques.
